# EUROPÄISCHE PATENTSCHRIFT

(11) **EP 2 369 079 B1**
(45) Veröffentlichungstag und Bekanntmachung des Hinweises auf die Patenterteilung: **03.08.2016**
(21) Anmeldenummer: 11156351.6
(22) Anmeldetag: 01.03.2011
(51) Int. Cl.: E04B 1/86

(54) **Schallabsorber**
Acoustic absorber
Absorbeur acoustique

(30) Priorität: 09.03.2010 DE 102010015867
(43) Veröffentlichungstag der Anmeldung: 28.09.2011
(73) Patentinhaber: pinta acoustic GmbH, 82216 Maisach (DE)
(72) Erfinder: Steiner, Arndt, 51381 Leverkusen (DE)
(74) Vertreter: Müller, Enno

(56) Entgegenhaltungen:
- EP-A1- 0 672 524
- WO-A1-00/69624
- WO-A1-99/58833
- GB-A- 2 277 710

## Beschreibung

Die Erfindung betrifft einen Schall- und gegebenenfalls Stoßabsorber nach den Merkmalen des Oberbegriffs des Anspruches 1.

Derartige Absorber sind beispielsweise aus der DE 10 2006 051 567 A1 bekannt. Weiter wird auf die DE 20 2006 016 723 U1 und die nicht vorveröffentlichte DE 20 2009 013 052 verwiesen. Vornehmlich dienen die bekannten Absorber zur Schalldämpfung. Aufgrund der Schaumstofflage ist aber auch immer eine gewisse Stoßdämpfung ermöglicht.

Aus der WO 99/588 33 A1 ist eine Motorraumverkleidung bekannt, die entsprechend an die verwinkelte Gestaltung eines Motorraums angepasst gebildet ist. Vorderseitig, dem Motor zugewandt, weist diese bekannte Motorraumverkleidung, die im Übrigen eine Schaumstoffschicht aufweist, eine Metallfolie auf. Aus der WO 00/69624 A1 ist ein Schallabsorber auf Schaumstoffbasis bekannt, der eine vordere und hintere Flachseite aufweist und lagenmäßig aufgebaut ist.

Aus der EP-A-0672524 ist ein Schallabsorber bekannt, bei welchem auf der ersten Flachseite ein Faservlies auf den Schaumstoff aufgebracht ist. Weiter ist es aus der GB-A-227710 bekannt, diese Seite des Schallabsorbers mit einem Textil zu versehen, das auch ein Vlies sein kann.

Hinsichtlich der Stoßdämpfung ist erwünscht, dass der Absorber im Hinblick auf gelegentliche oder versehentliche Stoßbeeinträchtigungen, etwa mittels eines Ballwurfes, möglichst unbeeinflusst bleibt. Darüber hinaus ist erstrebt, dass derartige Absorber eine hohe Brandsicherheit aufweisen. Nicht zuletzt soll die Schalldämpfung in den für eine Schalldämpfung in Gebäuden, beispielsweise Verwaltungsgebäuden, oder in Hallen wie etwa Fertigungshallen wesentlichen Frequenzbereichen möglichst gut sein.

Ausgehend von einem Schallabsorber, wie er aus der eingangs genannten Druckschrift bekannt ist, beschäftigt sich die Erfindung mit der Aufgabe, einen Schall- und Stoßabsorber wie vorstehend angegeben so auszubilden, dass bei hoher Brandsicherheit zugleich eine möglichst hohe Unempfindlichkeit gegen Stoßereignisse und gleichwohl eine gute Schalldämpfung gegeben ist.

Diese Aufgabe ist beim Gegenstand des Anspruches 1 gelöst, wobei darauf abgestellt ist, dass das Faservlies ein Glasfaservlies ist, dass auf der zweiten Flachseite eine Metallfolie aufgebracht ist und dass zwischen der Metallfolie und dem Schaumstoff eine Vlieslage aus Glasfasern angeordnet ist. Die Metallfolie verstärkt zunächst vorteilhaft die Schaumstofflage, die demnach im Querschnitt zwischen der vorderen Glasfaservlieslage und der Metallfolie eingefasst ist. Es ergibt sich ein festigkeitsmäßig günstiger Sandwichaufbau. Gleichwohl kann die Metallfolie sehr dünn sein. Die Metallfolie wirkt akustisch reflektierend. In den Absorber durch die erste Flachseite eindringende Schallwellen werden rückseitig reflektiert und können so nochmals die Dicke der Schaumstofflage durchwandern, so dass sich der Dämpfungseffekt verstärkt.. Zugleich ist eine Metallfolie brandtechnisch vorteilhaft. Die vorderseitig aufgebrachte Glasfaservlieslage trägt gleichfalls zur Erhöhung der mechanischen Festigkeit bei. Sie reduziert nicht nur die unmittelbare Beeinträchtigung des Schaumstoffes bei einer Stoßbelastung, sondern wirkt, kombinativ mit der genannten Metallfolie, bei Biegebelastungen kraftverteilend über die gesamte Fläche des Absorbers. Die zwischen dem Schaumstoff und der Metallfolie darüber hinaus vorgesehene Vlieslage aus Glasfasern beeinflusst praktisch nicht die akustischen Eigenschaften des Absorbers. Wohl aber ist hierdurch noch eine wesentliche mechanische Verbesserung dahingehend erzielt, dass Kräfte nicht unmittelbar auf die Metallfolie durchschlagen können und so eventuell zu einem Aufreißen oder dergleichen führen können. Es ergibt sich eine vorteilhafte Verstärkung der Metallfolie. Zudem führt die auch akustisch wirksame Vlieslage zu einer weiteren vorteilhaften Verstärkung im Gesamtverbund, etwa hinsichtlich der Empfindlichkeit gegen Biegebeanspruchungen oder flächenmäßig konzentrierte Stoßbelastungen. Nicht zuletzt ist die Glasfaservlieslage auch brandtechnisch vorteilhaft.

Ein solcher Absorber kann beispielsweise randseitig in Rahmenteilen, bevorzugt Metallrahmenteilen, die etwa im Sinne eines C-Profiles den genannten Absorberaufbau umgreifen, eingefasst sein. Es kann sich bei einem Einfassungsprofil aber auch um Winkelprofile handeln, wobei der genannte Aufbau vorder- oder rückseitig, im Randbereich, gegen den Winkelabschnitt anliegend, beispielsweise angeklebt, sein kann.

Derartige Absorber können Flächenabmessung von beispielsweise 2 bis 4 m x 0,5 bis 2 m aufweisen. Bevorzugt ist eine Flächenabmessung von beispielsweise 3 x 1,25 m. Die Dicke eines solchen Absorbers kann beispielsweise zwischen 5 und 150 mm liegen. Jedenfalls weist ein hier beschriebener Absorber bevorzugt eine gegenüber einer Flächenerstreckung geringe Dicke auf. Die Flächenerstreckung entspricht zumindest in einer Richtung dem 4-Fachen oder mehr der Dicke.

Der genannte Aufbau ermöglicht vorteilhaft eine wie angegeben relativ große freitragende Größe des Absorbers. Zudem ergibt sich aufgrund der vorteilhaften akustischen Wirksamkeit, die eine relativ geringe Dicke zulässt, ein vorteilhaft niedriges Gewicht eines solchen Absorbers. Bevorzugt werden Flächengewichte des Absorbers - ohne Rahmen - im Bereich von 100 bis 300 g realisiert.

Das Glasfaservlies auf der Sichtseite ist weiter bevorzugt durch ein Glasfasergewebe verstärkt. Das Glasfaservlies kann hierbei beidseitig bzw. durchdringend bezüglich des Glasfasergewebes vorgesehen sein. Das Glasfasergewebe kann auch außenseitig auf das Glasfaservlies aufgelegt sein bzw. kann innenseitig nur als Verbundlage zwischen dem Glasfaservlies und dem Schaumstoff angeordnet sein.

Sowohl die rückseitigen Materialien, die Metallfolie und das Glasfaservlies, wie auch die vorderseitig aufgebrachten Materialien, wiederum das Glasfaservlies und bevorzugt das Gewebe, weiter bevorzugt das Glasfasergewebe, sind bevorzugt mit einem Heißklebstoff mit dem Schaumstoff verbunden. Es kann sich hier um einen polyethylenbasierten Heißklebstoff handeln. Beispielsweise LDPE. Der Heißklebstoff ist weiter bevorzugt mit einem Flächengewicht zwischen 15 und 40 g/m² oder zwischen 15 und 50 g/m², weiter bevorzugt mit 25 g/m², aufgebracht.

Die Metallfolie, die beispielsweise eine Aluminiumfolie oder eine Kupferfolie sein kann, hat bevorzugt eine Dicke im Bereich von 10 bis 230 µm. Jedenfalls weist sie bevorzugt eine Dicke von 1 mm oder weniger auf.

Der Schaumstoff, der bevorzugt ein weitestgehend offenporiger Schaumstoff ist, weiter bevorzugt ein Weichschaumstoff, insbesondere ein 100 % offenporiger Melaminharzschaumstoff, kann ein Raumgewicht zwischen 6 und 20 kg/m³ aufweisen. Das Vlies, bevorzugt Glasfaservlies, auf der zweiten Flachseite, weist bevorzugt ein Flächengewicht im Bereich von 15 bis 50 g/m² auf. Ein gleiches Flächengewicht weist bevorzugt das Glasfaservlies auf der ersten Flachseite auf.

Die vor - und nachstehend angegebenen Wertebereiche schließen hinsichtlich der Offenbarung auch sämtliche Zwischenwerte ein, insbesondere in 1/10-Schritten der jeweiligen Dimension, also beispielsweise 1/10 µm, mm, kg oder m³, einerseits zur Eingrenzung zu der genannten Bereichsgrenze von unten und/oder ober, alternativ oder ergänzend aber auch im Hinblick auf die Offenbarung eines oder mehrerer singulären Werte innerhalb der genannten Bereichsgrenze. Dies betrifft auch Bereichsgrenzen, die dimensionslos angegeben sind, wobei insoweit die Zahlenwerte als solche - sei es als Einschränkung und/oder als singuläre Zahlenwerte - in die Offenbarung eingeschlossen sind.

Nachstehend ist die Erfindung des Weiteren anhand der beigefügten Zeichnung, die jedoch lediglich ein Ausführungsbeispiel darstellt, erläutert. Hierbei zeigt:
- Fig. 1: eine schematische, teilweise entsprechend einer Explosionsdarstellung aufgefächert gezeichnete Darstellung des Absorbers;
- Fig. 2: einen Querschnitt durch den Gegenstand gemäß Fig. 1, geschnitten entlang der Linie II-II.

Dargestellt und beschrieben ist, mit Bezug zu Fig. 1, ein Absorber 1, der volumenmäßig hauptsächlich aus einem im Querschnitt rechteckigen Schaumstoffteil 2 besteht. Das Schaumstoffteil 2 ist durch einen offenzelligen Schaumstoff gebildet. Konkret handelt es sich beim Ausführungsbeispiel um einen Melaminharzschaumstoff, der praktisch hundertprozentig offenzellig ist. Beim Ausführungsbeispiel hat der Schaumstoff, es handelt sich auch um einen Weichschaumstoff, ein Raumgewicht von ca. 10 kg/m³.

Der Absorber 1 weist eine erste Flachseite 3 auf und eine zweite Flachseite 4. Die perspektivische Darstellung der Fig. 1 zeigt die zweite Flachseite 4 oben. Im Einbauzustand ist diese zweite Flachseite 4 die Wandseite. Ein solcher Absorber 1 wird bevorzugt vertikal hängend an einer Wand angebracht. Die erste bzw. zweite Flachseite sind dann vertikal ausgerichtet.

Auf der zweiten Flachseite 4 ist auf den Schaumstoff 2 ein Glasfaservlies 5 aufgebracht, das außenseitig nochmals von einer hier als Aluminiumfolie ausgebildeten Metallfolie 6 überdeckt ist. Die Metallfolie 6 hat beim Ausführungsbeispiel eine Dicke von 18 µm. Das Glasfaservlies 5 weist ein Flächengewicht von beispielsweise 30 bis 50 g/m² auf. Weiter ist ein Heißklebstoff 7, beispielsweise LDPE, vorgesehen. Dieser ist hier, wie auch grundsätzlich ein Lieferzustand des Heißklebstoffes vor Verarbeitung sein kann, als dünne Folie gezeichnet. Bevorzugt ist, dass er jedenfalls im Verbundzustand gleichsam durchmischend zu dem Glasfaservlies 5 bis hin zur Anhaftung an der Folie 6 vorliegt. Der Heißklebstoff wird beim Ausführungsbeispiel in einer Menge aufgebracht, die einem Flächengewischt von 25 g/m² entspricht. Der Heißklebstoff kann zur Verarbeitung beispielsweise durch eine Hindurchleitung von Heißluft aktiviert werden.

Auch auf der Vorderseite ist ein Heißklebstoff 8 vorgesehen. Auch hier ist der Heißklebstoff als Folie gezeichnet, ist jedoch im Einbauzustand bevorzugt durchdringend bezüglich der weiterhin vorgesehenen Glasfasermatte 9 und dem Glasfaservlies 10 auf der Vorderseite 3 vorliegend. Der Gesamtverbund von Heißklebstoff 8, Glasfasermatte 9 und Glasfaservlies 10 auf der Vorderseite hat beim Ausführungsbeispiel ein Flächengewicht von rund 180 g/m². Hierbei weist die Glasfasermatte 9 üblicherweise den größten Anteil auf. Beispielsweise im Bereich von 60 bis 120 g/m². Das Vlies 10 kann ein Flächengewicht von beispielsweise 30 bis 60 g/m² aufweisen und der Heißklebstoff von 20 bis 30 g/m². Bevorzugt ist der Heißklebstoff 8 beim Ausführungsbeispiel wie der Heißklebstoff 7 auch mit 25 g/m² vorgesehen.

Wie sich auch aus der Querschnittsdarstellung gemäß Fig. 2 ergibt, sind die Schmalrandseiten 11, 12 des Schaumstoffs 2 bevorzugt unbedeckt. Sie können aber auch eine Abdeckung aufweisen. Beispielsweise nur in Form einer Vlieslage und/oder (gegebenenfalls unterschiedlich je nach Schmalrandseite 11 oder 12 oder Stirnseite 13, 14) entsprechend der Beschichtung auf der zweiten Flachseite 4 oder entsprechend Beschichtung der ersten Flachseite 3.

## Patentansprüche

1. Zur Anbringung an einer Wand eines Gebäudes ausgebildeter Schall- und/oder Stoßabsorber (1) auf Schaumstoffbasis, mit einer gegenüber einer Flächenerstreckung geringen Dicke, wobei der Schaumstoff (2) ein offenporiger Weichschaumstoff ist, mit einer ersten Flachseite (3), zur Nutzung als Sichtseite, und mit einer zweiten Flachseite (4), zur Nutzung als Wandseite, wobei auf der ersten Flachseite (3) ein die Außenoberfläche des Absorbers (1) zumindest mit bildendes Faservlies (10) angebracht ist, **dadurch gekennzeichnet, dass** das Faservlies ein Glasfaservlies ist, dass auf der zweiten Flachseite (4) eine Metallfolie (6) aufgebracht ist und dass zwischen der Metallfolie (6) und dem Schaumstoff (2) eine Vlieslage (5) aus Glasfasern angeordnet ist.

2. Absorber nach Anspruch 1, **dadurch gekennzeichnet, dass** die Metallfolie (6) und/oder die Vlieslage (5) mittels eines Heißklebstoffes (7) mit der Schaumstofflage (2) verbunden ist.

3. Absorber nach einem der vorhergehenden Ansprüche, **dadurch gekennzeichnet, dass** das Glasfasservlies (10) auf der ersten Flachseite (3) durch ein Glasfasergewebe (9) verstärkt ist.

4. Absorber nach einem der vorhergehenden Ansprüche, **dadurch gekennzeichnet, dass** das Glasfaservlies (10) und/oder das Glasfasergewebe (9) auf der ersten Flachseite (3) mittels eines Heißklebstoffes (8) mit dem Schaumstoff (2) verklebt ist.

5. Absorber nach Anspruch 4, **dadurch gekennzeichnet, dass** die Heißklebstoffschicht (7, 8) ein Flächengewicht zwischen 15 und 50 g/m² aufweist.

6. Absorber nach einem der vorhergehenden Ansprüche, **dadurch gekennzeichnet, dass** der Schaumstoff (2) ein Melaminharzschaumstoff ist.

7. Absorber nach einem der vorhergehenden Ansprüche, **dadurch gekennzeichnet, dass** der Schaumstoff (2) ein Raumgewicht zwischen 6 und 20 kg/m³ aufweist.

8. Absorber nach einem der vorhergehenden Ansprüche, **dadurch gekennzeichnet, dass** die Metallfolie (6) eine Dicke zwischen 10 und 230 µm aufweist.

9. Absorber nach einem der vorhergehenden Ansprüche, **dadurch gekennzeichnet, dass** das Glasfaservlies (5) auf der ersten und/oder zweiten Flachseite ein Flächengewicht zwischen 15 und 50 g/m² aufweist.

## Claims

1. Acoustic and/or shock absorber (1) designed to be attached to a wall of a building, which absorber is foam-based and has a low thickness compared with a surface area extension, the foam (2) being an open-pored flexible foam comprising a first flat side (3) to be used as the visible side, and comprising a second flat side (4) to be used as the wall side, a fibre web (10) that at least contributes to forming the outer surface of the absorber (1) being attached to the first flat side (3), **characterised in that** the fibre web is a glass fibre web, **in that** a metal foil (6) is applied to the second flat side (4), and **in that** a non-woven layer (5) of glass fibres is arranged between the metal foil (6) and the foam (2).

2. Absorber according to claim 1, **characterised in that** the metal foil (6) and/or the non-woven layer (5) is connected to the foam layer (2) by means of a hot-melt adhesive (7).

3. Absorber according to either of the preceding claims, **characterised in that** the glass fibre web (10) is reinforced on the first flat side (3) by a glass cloth (9).

4. Absorber according to any of the preceding claims, **characterised in that** the glass fibre web (10) and/or the glass cloth (9) is bonded to the foam (2) on the first flat side (3) by means of a hot-melt adhesive (8).

5. Absorber according to claim 4, **characterised in that** the hot-melt adhesive layer (7, 8) has a mass per unit area of between 15 and 50 g/m².

6. Absorber according to any of the preceding claims, **characterised in that** the foam (2) is a melamine resin foam.

7. Absorber according to any of the preceding claims, **characterised in that** the foam (2) has a bulk density of between 6 and 20 kg/m³.

8. Absorber according to any of the preceding claims, **characterised in that** the metal foil (6) has a thickness of between 10 and 230 µm.

9. Absorber according to any of the preceding claims, **characterised in that** the glass fibre web (5) on the first and/or second flat side has a mass per unit area of between 15 and 50 g/m².

## Revendications

1. Absorbeur acoustique et/ou de choc (1) pour fixation à un mur de bâtiment, réalisé à base de mousse et ayant une épaisseur faible par rapport à une surface d'extension, dans lequel la mousse (2) est une mousse souple à pores ouverts, une première face plate (3) à usage de face visible et une deuxième face plate (4) à usage de face côté mur, dans lequel est disposé sur la première face plate (3) un non-tissé (10) participant au moins à la formation de la surface extérieure de l'absorbeur (1), **caractérisé en ce que** le non-tissé est une nappe de fibres de verre, **en ce qu'**une feuille métallique (6) est disposée sur la deuxième face plate (4) et **en ce qu'**une couche de non-tissé (5) de fibres de verres est agencée entre la feuille métallique (6) et la mousse (2).

2. Absorbeur selon la revendication 1, **caractérisé en ce que** la feuille métallique (6) et/ou la couche de non-tissé (5) sont liées à la couche de mousse (2) au moyen d'un adhésif à chaud (7).

3. Absorbeur selon l'une des revendications précédentes, **caractérisé en ce que** la nappe de fibres de verre (10) sur la première face plate (3) est renforcée par un tissu de fibres de verre (9) .

4. Absorbeur selon l'une des revendications précédentes, **caractérisé en ce que** la nappe de fibres de verre (10) et/ou le tissu de fibres de verre (9) sont collés sur la mousse (2) au moyen d'un adhésif à chaud (8).

5. Absorbeur selon la revendication 4, **caractérisé en ce que** la couche d'adhésif à chaud (7, 8) présente une masse surfacique entre 15 et 50 g/m².

6. Absorbeur selon l'une des revendications précédentes, **caractérisé en ce que** la mousse (2) est une résine de mélamine.

7. Absorbeur selon l'une des revendications précédentes, **caractérisé en ce que** la mousse (2) présente une masse volumique entre 6 et 20 kg/m³.

8. Absorbeur selon l'une des revendications précédentes, **caractérisé en ce que** la feuille métallique présente une épaisseur entre 10 et 230 µm.

9. Absorbeur selon l'une des revendications précédentes, **caractérisé en ce que** la nappe de fibres de verre (5) sur la première et/ou deuxième face plate présente une masse surfacique entre 15 et 50 g/m².
